# EUROPÄISCHE PATENTSCHRIFT

(11) **EP 1 936 064 B1**
(45) Veröffentlichungstag und Bekanntmachung des Hinweises auf die Patenterteilung: **04.11.2015**
(21) Anmeldenummer: 07120847.4
(22) Anmeldetag: 16.11.2007
(51) Int. Cl.: E04F 13/04

(54) **Fugenband**
Joint strip
Ruban de joints

(30) Priorität: 21.12.2006 DE 102006060787
(43) Veröffentlichungstag der Anmeldung: 25.06.2008
(73) Patentinhaber: Knauf Gips KG, 97346 Iphofen (DE)
(72) Erfinder: Berneth, Dr. Claus-Peter, 97340, Marktbreit (DE); Philipp, Dr. Gottfried, 97270, Kist (DE); Marquart, Andreas, 97225, Zellingen (DE)
(74) Vertreter: Zech, Stefan Markus

(56) Entgegenhaltungen:
- CH-A- 201 213
- DE-A1- 2 432 648
- FR-A- 2 531 990
- JP-A- 9 291 451
- JP-A- 10 018 543

## Beschreibung

Die Erfindung betrifft ein Fugenband zur Verstärkung von Spachtelmassen, wobei das Fugenband eine zusammenhängende, durchgängige oder mit Ausnehmungen versehene Grundstruktur umfasst gemäß dem Oberbegriff des Anspruchs 1, sowie ein Verfahren zur Herstellung eines Fugenverbundes zur Verstärkung von Spachtelmassen gemäß dem Oberbegriff des Anspruches 19, wie in der JP-A-10 018 543 offenbart.

Herkömmlicherweise besteht das Problem, dass Fugenbänder, die zur Verstärkung einer Spachtelmasse im Übergangsbereich zwischen zwei Bauplatten oder zwei Betonfertigteilen eingesetzt werden, sich schwer verarbeiten lassen, da sie auf der nassen Spachtelmasse aufwellen und/oder schwach haften.

Die Aufgabe der vorliegenden Erfindung besteht darin, ein Fugenband zu schaffen, das verbesserte Verarbeitungs- und Funktionseigenschaften aufweist. Gleichzeitig soll ein Verfahren zur Herstellung eines solchen Fugenbandes angegeben werden.

Diese Aufgabe wird mit einem Fugenband nach den Merkmalen des Anspruches 1 sowie einem Verfahren nach den Merkmalen des Anspruches 19 gelöst. Gleichzeitig wird ein Fugenverbund beansprucht, bei dem mindestens ein erfindungsgemäßes Fugenband verarbeitet ist.

Vorteilhafte Ausgestaltungen sind in den Unteransprüchen angegeben.

Nach einer Kernüberlegung der vorliegenden Erfindung umfasst das Fugenband eine zusammenhängende, durchgängige oder mit Ausnehmungen versehene Grundstruktur sowie eine auf einer Seite oder beidseits der Grundstruktur vorgesehene Verankerungsstruktur, wobei die Verankerungsstruktur durch eine Vielzahl von Fasern gebildet ist, die mit der Grundstruktur in einem Teilbereich fest verbunden sind und mit dem bzw. den Faserenden frei- bzw. abstehen.

Die Verankerungsstruktur mit der Vielzahl freier abstehender Faserenden bewirkt eine effiziente Haftung des Fugenbandes in der noch nassen, vor allem der getrockneten Spachtelmasse.

Unter Fasern werden ganz generell Gebilde verstanden, die im Verhältnis zu ihrer Länge dünn und flexibel sind. Fasern können im wesentlichen keine Druck- sondern nur Zugkräfte aufnehmen, da sie bei Druckbelastung ausweichen oder sogar knicken.

Erfindungsgemäß sind Grund- und Verankerungsstruktur des Fugenbandes derart zum Eingriff in Spachtelmasse ausgebildet, dass das Fugenband auf oder in Spachtelmasse in waagerechter sowie in senkrechter Lage der Spachtelmassen-Fläche nicht wellt und plan haften bleibt.

Es hat sich überraschenderweise gezeigt, dass die angestrebte Planlage bei gleichzeitig hoher Haftung auf bzw. in der Spachtelmasse im Gegensatz zu der mit Fugenbändern nach dem Stand der Technik oft eingetretenen Welligkeit sich dadurch erreichen lässt, dass ein Fugenband nach der vorliegenden Erfindung so ausgewählt wird, dass die Zugfestigkeiten des Fugenbandes sowohl längs als auch quer zur Faserhauptrichtung im nassen Zustand mindestens 30%, vorzugsweise mindestens 35% der entsprechenden Zugfestigkeiten des Fugenbandes im trockenen Zustand betragen.

Unter nassem Zustand wird hier ein Zustand des Fugenbandes verstanden, bei dem das Fugenband komplett durchnässt ist. Die Auswahl eines Fugenbandes mit dieser obigen, ausreichend hohen Zugfestigkeit im nassen Zustand im Vergleich zum trockenen Zustand sowie das Vorsehen einer Vielzahl freier Faserenden führt überraschenderweise zu einem Fugenband mit wesentlich verbesserten Verarbeitungs- und Funktionseigenschaften. Versuche haben ergeben, dass ein solches Fugenband plan liegt und auch bei Durchfeuchtung nicht aufwellt und gut haftet.

Bevorzugtermaßen sind Zugfestigkeiten des Fugenbandes bei einer Breite von 15 mm längs zur Faser-Hauptrichtung im trockenen Zustand von über 70 N, vorzugsweise von über 100 N vorzusehen. Im nassen Zustand sind vorzugsweise Zugfestigkeiten des Fugenbandes bei einer Breite von 15 mm längs zur Faser-Hauptrichtung von über 25 N, vorzugsweise von über 50 N gewährleistet werden.

Quer zur Faser-Hauptrichtung sollten vorzugsweise Zugfestigkeiten des Fugenbandes bei einer Breite von 15 mm im trockenen Zustand von über 42 N, weiter vorzugsweise von über 50 N erzielt werden. Ebenfalls quer zur Faser-Hauptrichtung sollen im nassen Zustand vorzugsweise Zugfestigkeiten bei einer Breite des Fugenbandes von 15 mm von über 15 N, weiter vorzugsweise von über 20 N gewährleistet werden.

Mit dem erfindungsgemäßen Fugenband lässt sich eine Haftung des Fugenbandes auf Spachtelmasse bei einem im wesentlichen gleichen Auftrag von 1000 g/m² bzw. bei einem ca. 1 mm starken Auftrag, nach vollständiger Trocknung der Spachtelmasse Uniflott ® der Fa. Knauf Gips KG oder gleichwertig, bei 90° Abzug des Fugenbandes und einer Breite des Fugenbandes von 50 mm, von mindestens 0,6 kg, vorzugsweise von mindestens 0,8 kg, weiter vorzugsweise 1,0 kg erzielen.

Zweckmäßigerweise sind pro mm² mindestens 5, vorzugsweise 8, weiter vorzugsweise mehr als 10 Fasern vorgesehen, die mit der Grundstruktur fest verbunden sind, aber mit einem freien Faserende von mindestens 0,4 mm Länge, vorzugsweise von mindestens 1 mm Länge, weiter vorzugsweise von mindestens 2 mm Länge oder darüber abstehen.

Bevorzugtermaßen liegt die Gesamtlänge der die Verankerungsstruktur ausbildenden Fasern zwischen 0,4 mm und 5 mm.

Die Dicke der Grundstruktur des Fugenbandes liegt in einer bevorzugten Ausgestaltung unter 350 µm. Eine Mindestdicke kann beispielsweise 100 µm betragen.

Weiter kann vorgesehen sein, dass die die Faserenden ausbildenden Fasern zumindest überwiegend eine Dicke zwischen 0,01 mm und 0,1 mm aufweisen.

Das Fugenband ist bevorzugtermaßen mit einem Flächengewicht von mindestens 80 g/m², vorzugsweise von mindestens 100 g/m² ausgebildet.

In einer zunächst bevorzugten Ausgestaltung sind Grundstruktur und Verankerungsstruktur aus dem oder den gleichen Materialien bzw. Komponenten gebildet.

In einer weiteren möglichen Ausgestaltung entsteht die Verankerungsstruktur bei Herstellung der Grundstruktur.

Vorzugsweise kann die Verankerungsstruktur durch Aufrauen, insbesondere Aufbürsten der Grundstruktur erzeugt werden. Ein Konfektionieren der Materialbahn zu einem Fugenband mit jeweils gewünschter Breite kann vor oder nach dem Aufbürsten vorgenommen werden.

In einer alternativen Ausgestaltung ist es aber auch möglich, die Verankerungsstruktur durch Aufbringen von Fasern mit freiem Ende oder mit freien Enden auf eine Grundstruktur zu erzeugen, wobei hierbei Grundstruktur und Verankerungsstruktur aus dem oder den gleichen Materialien bzw. Komponenten oder aus unterschiedlichen Materialien bzw. Komponenten gebildet sein können. Ggf. können beide Vorgehensweisen auch kombiniert werden dahingehend, dass zunächst ein Aufrauen der Grundstruktur erfolgt und anschließend noch zusätzliche Fasern auf die bereits aufgeraute Grundstruktur zur Erzielung der erfindungsgemäßen Verankerungsstruktur aufgebracht werden.

Das Fugenband kann beispielsweise aus einem Fasersystem aus Fasern eines einheitlichen Materials oder als Mischung verschiedener Materialien bestehen. Insbesondere kann eine Fasermischung aus organischen und anorganischen Fasern vorliegen. Beispiele für anorganische Fasern sind: Glasfasern, Steinwollefasern und für organische Fasern: Cellulosefasern, Polypropylenfasern, Polyesterfasern.

Die Grundstruktur kann beispielsweise als geschlossene, durchgängige Bahn (z. B. Papier, Karton, Vlies oder Gewebe) oder als Bahn mit Ausnehmungen, beispielsweise als offenes Vlies oder offenes Gewebe, Gitter, Netz, perforierte Bahn oder geprägte Bahn vorliegen.

Weiter kann vorgesehen sein, dass die Grundstruktur mit einer Prägung, insbesondere Rillierung, und/oder mit einer vollflächigen oder partiellen Beschichtung und/oder mit einer vollständigen oder partiellen Bedruckung versehen ist.

In einer konkreten Ausgestaltung wird Schutz auch für einen Fugenverbund begehrt, bei dem zwei oder mehr aneinander stoßende Bauplatten, die insbesondere als Gipsplatten, Gipskartonplatten, Gipsplatten mit Glasfasergewebe-Deckschichten, Gipsfaserplatten, zementgebundene dünnwandige Platten oder als Kalziumsilikatplatten ausgebildet sind, oder zwei oder mehr aneinanderstoßende Betonfertigteile zwischen den Bauplatten bzw. den Betonfertigteilen eine Fuge ausbilden, wobei diese Fuge mit Spachtelmasse verfüllt und die Spachtelmasse durch mindestens ein Fugenband nach der vorliegenden Erfindung verstärkt ist.

Schließlich wird auch ein Verfahren zur Herstellung eines Fugenbandes zur Verstärkung von Spachtelmassen angegeben, wobei eine Grundstruktur, die insbesondere als geschlossene, durchgängige Bahn oder als Bahn mit Ausnehmungen, beispielsweise als Gitter, Netz, perforierte Bahn oder geprägte Bahn vorliegt, an einer Seite, vorzugsweise beidseits, aufgeraut wird, um eine Verankerungsstruktur mit einer Vielzahl freier Faserenden zu erzeugen.

In einer konkreten Ausgestaltung wird das Aufrauen der Grundstruktur durch Aufbürsten vorgenommen.

Weiter kann das Fugenband in Bahnrichtung rilliert und/oder partiell bedruckt werden.

Die Erfindung wird nachstehend auch hinsichtlich weiterer Merkmale und Vorteile anhand der Beschreibung von Ausführungsbeispielen und unter Bezugnahme auf die beiliegenden Zeichnungen näher erläutert.

Hierbei zeigen:
- Fig. 1: eine Prinzipskizze eines erfindungsgemäßen Fugenbandes in Schnittansicht
- Fig. 2: eine perspektivische Ansicht auf einen Fugenverbund, in dem ein erfindungsgemäßes Fugenband verarbeitet ist bzw. verarbeitet werden kann.
- Fig. 3: einen Versuchsaufbau zur Ermittlung der Haftung des Fugenbandes

In Fig. 1 ist ein Fugenband 11 in einer Prinzipdarstellung in einem Längsschnitt veranschaulicht. Das Fugenband 11 weist eine zentrale Grundstruktur 15 auf, welche das Fugenband zusammenhält und als zusammenhängende, durchgängige oder mit Ausnehmungen versehene Struktur, konkret beispielsweise als geschlossene, durchgängige Bahn oder als Bahn mit Ausnehmungen, beispielsweise als Gitter, Netz, perforierte Bahn oder geprägte Bahn vorliegen kann. Speziell kann die Grundstruktur 15 auch mittig eine längsverlaufende Prägung in Form einer Rillierung aufweisen, um eine Sollknickstelle zu definieren, so dass das Fugenband vom Anwender baustellenseits leicht mittig geknickt werden kann, so dass eine verbesserte Verarbeitung auch in Eckbereichen, gewährleistet ist.

Beidseits der Grundstruktur 15 ist bei der vorliegenden Ausführungsform jeweils eine Verankerungsstruktur 16 vorgesehen, wobei in einer alternativen Ausgestaltung die Verankerungsstruktur 16 auch nur an einer Seite des Fugenbandes 11 vorgesehen sein könnte. Die Verankerungsstruktur 16 umfasst eine Vielzahl von Fasern 17, deren proximale Enden in der Grundstruktur 15 verankert sind und deren der Grundstruktur 15 abgewandte, distale Enden freie Faserenden 14 ausbilden. Die freien Faserenden 14 dienen dazu, das Fugenband noch besser sowohl in der nassen Spachtelmasse als auch im getrockneten Zustand der Spachtelmasse zu verankern.

In einer konkret bevorzugten Ausführungsform wird die Verankerungsstruktur durch das Aufrauen eines Grundmaterials erzeugt, so dass abstehende freie Faserenden 14 die Verankerungsstruktur 16 ausbilden und das verbleibende Grundmaterial als Grundstruktur den Zusammenhang gewährleistet.

Die relativ hohen Zugfestigkeiten des Fugenbandes im nassen Zustand, verglichen zu den Zugfestigkeiten des Fugenbandes im trockenen Zustand bewirken, dass das Fugenband in Spachtelmasse plan liegt und praktisch nicht wellt. Die Bereitstellung der freien Faserenden bewirkt eine gute Haftung des Fugenbandes in der Spachtelmasse.

In einem ersten Ausführungsbeispiel wurde ein Fugenband ausgewählt, bei dem die Zugfestigkeit der Bahn, bei einem Materialstreifen von 15 mm Breite, längs zur Faser-Hauptrichtung im trockenen Zustand > 70 N/15 mm, also > 4,66 N/mm, im nassen Zustand > 25 N/15 mm, also > 1,66 N/mm, und quer zur Faser-Hauptrichtung im trockenen Zustand > 42 N/15 mm, also > 2,8 N/mm, sowie im nassen Zustand > 15 N/15 mm, also > 1 N/mm gegeben war.

Die Haftung der Bahn auf 1000 g/m² Spachtelmasse (Trockenmasse) bzw. einem Auftrag von ca. 2 mm Stärke nach vollständiger Trocknung der Spachtelmasse bei 90° Abzug lag über 0,8 kg bei einem 50 mm breiten Fugenband, bei Verwendung von Uniflott ® der Fa. Knauf Gips KG als Spachtelmasse und bei einem Versuchsaufbau, wie nachstehend anhand von Fig. 3 beschrieben.

In diesem ersten Beispiel wurde eine Bahn von 100 µm Dicke und 80 g/m² Flächengewicht mit einer Dichte von fünf abstehenden Fasern /mm², die jeweils eine Länge zwischen 0,4 mm und 5 mm aufwiesen, eingesetzt.

Bei einem zweiten Ausführungsbeispiel hatte das Fugenband eine Dicke von 150 µm und ein Flächengewicht von 100 g/m² bei einer Faserdichte und Faserlänge der abstehenden Fasern entsprechend dem vorgenannten ersten Beispiel.

Es waren hier Zugfestigkeiten des Fugenbandes bei einem Materialstreifen von 15 mm Breite längs zur Faser-Hauptrichtung im trockenen Zustand von > 100 N/15 mm, also > 6,66 N/mm, im nassen Zustand von > 50 N/15 mm, also > 3,33 N/mm, und quer zur Faser-Hauptrichtung im trockenen Zustand von > 50 N/15 mm, also > 3,33 N/mm, und im nassen Zustand von > 20 N/15 mm, also > 1,33 N/mm gegeben.

Hier ließ sich eine Haftung der Bahn auf 1000 g/m² Spachtelmasse (Trockenmasse) bzw. einem Auftrag von ca. 2 mm Stärke, nach vollständiger Trocknung der Spachtelmasse bei 90° Abzug von mehr als 1,1 kg bei einem 50 mm breiten Fugenband, bei Verwendung von Uniflott® der Fa. Knauf Gips KG und bei einem Versuchsaufbau, wie nachstehend anhand von Fig. 3 beschrieben, erzielen.

Anhand durchgeführter Versuche konnte auch die besonders gute Haftfähigkeit des erfindungsgemäßen Fugenbandes belegt werden.

In Fig. 2 ist eine typische Anwendungsmöglichkeit des erfindungsgemäßen Fugenbandes veranschaulicht. Zwei aneinander stoßende Bauplatten 18, 19, die hier konkret als Gipskartonplatten ausgebildet sein können, bilden eine Fuge 12 aus, die durch Spachtelmasse 13 zunächst zumindest im Wesentlichen verfüllt wird. Anschließend wird ein erfindungsgemäßes Fugenband 11 zur Verstärkung der Spachtelmasse 13 im nassen Zustand der Spachtelmasse 13 aufgedrückt und mit einer Deckschicht 20 entweder aus gleicher Spachtelmasse oder vorzugsweise aus einer speziellen weiteren Deckspachtelmasse verspachtelt.

In Fig. 3 ist die im Rahmen der vorliegenden Erfindung eingesetzte Prüfmethode zur Ermittlung der Haftung des Fugenstreifens näher veranschaulicht.

Auf ein Gipsplattenstück (20x40 cm) wird die zu prüfende Spachtelmasse ca. 2 mm dick aufgezogen und das Fugenband eingelegt. Dieses soll an seinem Ende des Probestücks ca. 20 cm überstehen. Das Fugenband wird mit einer Spachtel oder Glättkelle fest in die Spachtelmasse eingedrückt und überschüssiges Material entfernt. Unmittelbar anschließend wird das Fugenband auf 10 cm Breite dünn überspachtelt. Nach dem Aushärten und Trocknen der Spachtelmasse wird die Probe gewendet und so eingespannt, dass das Fugenband nach unten zeigend frei herausgezogen werden kann. An das überstehende Ende des Fugenbandes wird ein Eimer geheftet. Dieser Eimer wird nun so mit Wasser gefüllt, dass in 30 sek. Ungefähr 500 ml zufliesen. Das hier vorgeschlagene Fugenband kann mindestens 1000 g, insbesondere 2000g und mehr halten ohne in einer durchgehenden Bewegung herausgezogen zu werden.

Mit dem erfindungsgemäßen Fugenband wird die Verspachtelung von Fugen zwischen Bauplatten oder Betonfertigteilen wesentlich erleichtert. Darüber hinaus wird auch ein noch besserer Verbund zwischen Fugenband und Spachtelmasse im trockenen Zustand der Spachtelmasse erzielt, der Risssicherheit gewährleistet, d. h. nachträgliche Rissbildung unterbindet.

### Bezugszeichenliste

- 11: Fugenband
- 12: Fuge
- 13: Spachtelmasse
- 14: Faserenden
- 15: Grundstruktur
- 16: Verankerungsstruktur
- 17: Fasern
- 18, 19: Bauplatte
- 20: Deckschicht

## Patentansprüche

1. Fugenband zur Verstärkung von Spachtelmassen, wobei das Fugenband (11) eine zusammenhängende, durchgängige oder mit Ausnehmungen versehene Grundstruktur (15) umfasst, und
wobei das Fugenband (11) zur guten Verbindung mit der Spachtelmasse an mindestens einer Seite, vorzugsweise beidseits, eine durch eine Vielzahl freier, aus der Fläche der Grundstruktur abstehenden Faserenden (14) gebildete Verankerungsstruktur (16) aufweist zur verbesserten Verbindung mit der Spachtelmasse
**dadurch gekennzeichnet, dass**
die Zugfestigkeiten des Fugenbandes sowohl längs als auch quer zur Faser-Hauptrichtung im nassen Zustand mindestens 30 %, vorzugsweise mindestens 35% der entsprechenden Zugfestigkeiten im trockenen Zustand betragen.

2. Fugenband nach Anspruch 1,
**dadurch gekennzeichnet,**
**dass** pro mm² mindestens 5, vorzugsweise 8, weiter vorzugsweise mehr als 10 Fasern mit einem freien Faserende von mindestens 0,4 mm Länge vorgesehen sind.

3. Fugenband nach einem der Ansprüche 1 oder 2,
**dadurch gekennzeichnet,**
**dass** die Gesamtlänge der die Verankerungsstruktur (16) ausbildenden Fasern (17) zwischen 0,4 mm und 5 mm liegt.

4. Fugenband nach einem der Ansprüche 1 bis 3,
**dadurch gekennzeichnet,**
**dass** die Grundstruktur (15) des Fugenbandes (11) eine Dicke unter 350 µm und/oder von mehr als 100 µm aufweist.

5. Fugenband nach einem der Ansprüche 1 bis 4,
**dadurch gekennzeichnet,**
**dass** die die Faserenden (14) ausbildenden Fasern (17) eine Dicke zwischen 0,01 mm und 0,1 mm aufweisen.

6. Fugenband nach einem der Ansprüche 1 bis 5,
**dadurch gekennzeichnet,**
**dass** das Fugenband ein Flächengewicht von mindestens 80 g/m², vorzugsweise von mindestens 100 g/m² aufweist.

7. Fugenband nach einem der Ansprüche 1 bis 6,
**dadurch gekennzeichnet,**
**dass** die Haftung des Fugenbandes (11) bei einer Breite von 50 mm auf Spachtelmasse bei einer Auftragung von ca. 1000 g/m² bzw. ca. 2 mm Dicke nach vollständiger Trocknung der Spachtelmasse bei 90° Abzug mindestens 0,6 kg, vorzugsweise mindestens 0,8 kg, weiter vorzugsweise 1,0 kg beträgt.

8. Fugenband nach einem der Ansprüche 1 bis 7,
**dadurch gekennzeichnet,**
**dass** die Zugfestigkeit des Fugenbandes auf die Breite des Fugenbandes normiert längs zur Faser-Hauptrichtung im trockenen Zustand über 4,66 N/mm, vorzugsweise über 6,66 N/mm liegt.

9. Fugenband nach einem der Ansprüche 1 bis 8,
**dadurch gekennzeichnet,**
**dass** die Zugfestigkeit des Fugenbandes auf die Breite des Fugenbandes normiert längs zur Faser-Hauptrichtung im nassen Zustand über 1,66 N/mm, vorzugsweise über 3,33 N/mm liegt.

10. Fugenband nach einem der Ansprüche 1 bis 9,
**dadurch gekennzeichnet,**
**dass** die Zugfestigkeit des Fugenbandes auf die Breite des Fugenbandes normiert quer zur Faser-Hauptrichtung im trockenen Zustand über 2,80 N/mm, vorzugsweise über 3,33 N/mm liegt.

11. Fugenband nach einem der Ansprüche 1 bis 10,
**dadurch gekennzeichnet,**
**dass** die Zugfestigkeit des Fugenbandes auf die Breite des Fugenbandes normiert quer zur Faser-Hauptrichtung im nassen Zustand über 1 N/mm, vorzugsweise über 1,33 N/mm liegt.

12. Fugenband nach einem der Ansprüche 1 bis 11,
**dadurch gekennzeichnet,**
**dass** Grundstruktur (15) und Verankerungsstruktur (16) aus dem oder den gleichen Materialien bzw. Komponenten gebildet sind.

13. Fugenband nach einem der Ansprüche 1 bis 12,
**dadurch gekennzeichnet,**
**dass** die Verankerungsstruktur (16) durch Aufrauen, insbesondere Aufbürsten, der Grundstruktur (15) erzeugt ist.

14. Fugenband nach einem der Ansprüche 1 bis 13,
**dadurch gekennzeichnet,**
**dass** die Verankerungsstruktur (16) durch Aufbringen von Fasern (17) mit freien Faserenden (14) auf die Grundstruktur (15) erzeugt wird, wobei hierbei Grundstruktur (15) und Verankerungsstruktur (16) aus dem oder den gleichen Materialien bzw. Komponenten oder aus unterschiedlichen Materialien bzw. Komponenten gebildet sein können.

15. Fugenband nach einem der Ansprüche 1 bis 14,
**dadurch gekennzeichnet,**
**dass** das Fugenband (11), wenigstens aber die Grundstruktur (15), aus einem Fasersystem aus Fasern eines einheitlichen Materials oder als Mischung verschiedener Materialien, beispielsweise auch aus einer Fasermischung aus organischen und anorganischen Fasern bestehen

16. Fugenband nach einem der Ansprüche 1 bis 15,
**dadurch gekennzeichnet,**
**dass** die Grundstruktur als geschlossene, durchgängige Bahn (z. B. Papier, Karton, Vlies oder Gewebe) oder als Bahn mit Ausnehmungen, beispielsweise als offenes Vlies, offenes Gewebe, Gitter, Netz, perforierte Bahn oder geprägte Bahn vorliegt.

17. Fugenband nach einem der Ansprüche 1 bis 16,
**dadurch gekennzeichnet,**
**dass** die Grundstruktur (15) mit einer Prägung, insbesondere Rillierung, und/oder mit einer vollflächigen oder partiellen Beschichtung und/oder mit einer vollständigen oder partiellen Bedruckung versehen ist.

18. Fugenverbund umfassend zwei aneinander stoßende Bauplatten (18, 19), die insbesondere als Gipsplatten, Gipskartonplatten, Gipsplatten mit Glasfasergewebe-Deckschichten, Gipsfaserplatten, zementgebundene dünnwandige Platten oder Kalziumsilikatplatten ausgebildet sind, oder zwei aneinanderstoßende Betonfertigteile, wobei zwischen den Bauplatten (18, 19) bzw. Betonfertigteilen eine Fuge (12) gegeben ist, die mit Spachtelmasse (13) verfüllt ist, wobei die Spachtelmasse durch mindestens ein Fugenband (11) nach einem der Ansprüche 1 bis 17 verstärkt ist.

19. Verfahren zur Herstellung eines Fugenbandes zur Verstärkung von Spachtelmassen, wobei eine Grundstruktur (15), die insbesondere als geschlossene, durchgängige Bahn aus Papier, Karton, Vlies oder Gewebe oder in Form einer Bahn mit Ausnehmungen als offenes Vlies, offenes Gewebe, Gitter oder Netz vorliegt, an einer Seite, vorzugsweise beidseits, aufgeraut wird, um eine Verankerungsstruktur (16) mit einer Vielzahl freier Faserenden (14) zu erzeugen
**dadurch gekennzeichnet, dass**
zur Erzielung einer Planlage des Fugenbandes in der Spachtelmasse die Zugfestigkeiten des Fugenbandes sowohl längs als auch quer zur Faser-Hauptrichtung im nassen Zustand mindestens 30 %, vorzugsweise mindestens 35% der entsprechenden Zugfestigkeiten im trockenen Zustand betragen.

20. Verfahren nach Anspruch 19,
**dadurch gekennzeichnet,**
**dass** das Aufrauen der Grundstruktur (15) durch Aufbürsten vorgenommen wird.

21. Verfahren nach Anspruch 20 oder 21,
**dadurch gekennzeichnet,**
**dass** das so hergestellte Fugenband in Bahnrichtung rilliert und/oder partiell bedruckt wird.

## Claims

1. Joint tape for reinforcing fillers, wherein the joint tape (11) comprises a basic structure (15) being coherent, continuous or provided with openings, and
wherein the joint tape (11), for good connection with the filler, has an anchoring structure (16) on at least one side, preferably both sides, formed by a plurality of free fiber ends (14) projecting from the surface of the basis structure for improved connection with the filler,
**characterized in that**
the joint tape's tensile strengths both in the longitudinal and transverse directions to the fiber main direction in the wet state account for at least 30%, preferably at least 35% of the respective tensile strengths in the dry state.

2. Joint tape according to claim 1,
**characterized in that**
per mm², at least 5, preferably 8, further preferred more than 10 fibers having a free fiber end of a length of at least 0.4 mm are provided.

3. Joint tape according to claim 1 or 2,
**characterized in that**
the total length of the fibers (17) constituting the anchoring structure (16) is between 0.4 mm and 5 mm.

4. Joint tape according to any one of claims 1 to 3,
**characterized in that**
the basic structure (15) of the joint tape (11) exhibits a thickness of less than 350µm and/or of more than 100 µm.

5. Joint tape according to any one of claims 1 to 4,
**characterized in that**
the fibers (17) forming the fiber ends (14) exhibit a thickness of between 0.01 mm and 0.1 mm.

6. Joint tape according to any one of claims 1 to 5,
**characterized in that**
the joint tape exhibits a weight per unit area of at least 80 g/m², preferably of at least 100 g/m².

7. Joint tape according to any one of claims 1 to 6,
**characterized in that**
the adhesion of the joint tape (11) at a width of 50 mm on the filler with application of about 1000 g/m² or in a thickness of about 2mm, accounts for at least 0.6 kg, preferably at least 0.8 kg, further preferred 1.0 kg at a 90° detachment after the filler is completely dried.

8. Joint tape according to any one of claims 1 to 7,
**characterized in that**
the tensile strength of the joint tape as standardized to the width of the joint tape in the longitudinal direction to the fiber main direction is above 4.66 N/mm, preferably above 6.66 N/mm in the dry state.

9. Joint tape according to any one of claims 1 to 8,
**characterized in that**
the tensile strength of the joint tape as standardized to the width of the joint tape in the longitudinal direction to the fiber main direction is above 1.66 N/mm, preferably above 3.33 N/mm in the wet state.

10. Joint tape according to any one of claims 1 to 9,
**characterized in that**
the tensile strength of the joint tape as standardized to the width of the joint tape in the transverse direction to the fiber main direction is above 2.80 N/mm, preferably above 3.33 N/mm in the dry state.

11. Joint tape according to any one of claims 1 to 10,
**characterized in that**
the tensile strength of the joint tape as standardized to the width of the joint tape in the transverse direction to the fiber main direction is above 1 N/mm, preferably above 1.33 N/mm in the wet state.

12. Joint tape according to any one of claims 1, to 11,
**characterized in that**
the basic structure (15) and the anchoring structure (16) are formed from the same material(s) or component(s).

13. Joint tape according to any one of claims 1 to 12,
**characterized in that**
the anchoring structure (16) is created by roughing, especially brushing the basic structure (15).

14. Joint tape according to any one of claims 1 to 13,
**characterized in that**
the anchoring structure (16) is created by applying fibers (17) having free fiber ends (14) on the basic structure, wherein the basic structure (15) and the anchoring structure (16) in this respect can be formed from the same material(s) or component(s) or from different materials or components.

15. Joint tape according to any one of claims 1 to 14,
**characterized in that**
the joint tape (11), but at least the basic structure (15) are made of a fiber system from fibers of a uniform material or as a mixture of different materials, for example also of a fiber mixture of organic and inorganic fibers.

16. Joint tape according to any one of claims 1 to 15,
**characterized in that**
the basic structure is in the form of a closed, continuous web (e.g. paper, cardboard, nonwoven or fabric) or a web with openings, e.g. in the form of an open nonwoven, open fabric, grid, net, perforated web or stamped web.

17. Joint tape according to any one of claims 1 to 16,
**characterized in that**
the basis structure (15) is provided with a stamping, especially grooving and/or with an fill-area or partial coating and/or with a complete or partial printing.

18. Joint assembly comprising two abutting building panels (18, 19) formed especially as gypsum boards, plaster boards, gypsum boards with fiberglass fabric cover layers, gypsum fiberboards, cement-bonded thin-walled boards or calcium silicate boards, or two abutting precast concrete parts, wherein a joint (12) that is filled with a filler (13) is given between the building panels (18, 19) or precast concrete parts, the filler being reinforced by at least one joint tape (11) according to any one of claims 1 to 17.

19. Method for manufacturing a joint tape to reinforce fillers, wherein a basic structure (15) which is especially in the form of a closed, continuous web of paper, cardboard, nonwoven or fabric, or a web with openings in the form of an open nonwoven, open fabric, grid or net, is roughened on one side, preferably on both sides in order to create an anchoring structure (16) having a plurality of free fiber ends (14),
**characterized in that**
for the purpose of obtaining flatness of the joint tape in the filler, the joint tape's tensile strengths both in the longitudinal and transverse directions to the fiber main direction in the wet state account for at least 30%, preferably at least 35% of the respective tensile strengths in the dry state.

20. Method according to claim 19,
**characterized in that**
the roughing of the basic structure (15) is performed by brushing.

21. Method according to claim 19,
**characterized in that**
the joint tape that is manufactured in this manner is grooved and/or partially imprinted in the web direction.

## Revendications

1. Bande couvre-joint pour le renforcement d'enduits, la bande couvre-joint (11) comprenant une structure de fond (15) d'un seul tenant, continue ou pourvue d'évidements, et
la bande couvre-joint (11), pour la bonne liaison avec l'enduit au moins d'un côté, de préférence des deux côtés, présente une structure d'ancrage (16) formée par une pluralité d'extrémités de fibre (14) libres dépassant de la surface de la structure de fond, pour la liaison améliorée avec l'enduit,
**caractérisée en ce que**
les résistances à la traction de la bande couvre-joint aussi bien longitudinalement que transversalement à la direction principale de fibre à l'état mouillé sont d'au moins 30 %, de préférence d'au moins 35 % des résistances à la traction correspondantes à l'état sec.

2. Bande couvre-joint selon la revendication 1,
**caractérisée en ce que**
au moins 5, de préférence 8, de façon plus préférentielle plus de 10 fibres avec une extrémité de fibre libre d'au moins 0,4 mm de longueur sont prévus par mm².

3. Bande couvre-joint selon l'une des revendications 1 ou 2,
**caractérisée en ce que**
la longueur totale des fibres (17) constituant la structure d'ancrage (16) est comprise entre 0,4 mm et 5 mm.

4. Bande couvre-joint selon l'une des revendications 1 à 3,
**caractérisée en ce que**
la structure de fond (15) de la bande couvre-joint (11) présente une épaisseur de moins de 350 µm et/ou de plus de 100 µm.

5. Bande couvre-joint selon l'une des revendications 1 à 4,
**caractérisée en ce que**
les fibres (17) constituant les extrémités de fibre (14) présentent une épaisseur comprise entre 0,01 mm et 0,1 mm.

6. Bande couvre-joint selon l'une des revendications 1 à 5,
**caractérisée en ce que**
la bande couvre-joint présente un poids surfacique d'au moins 80 g/m², de préférence d'au moins 100 g/m².

7. Bande couvre-joint selon l'une des revendications 1 à 6,
**caractérisée en ce que**
l'adhérence de la bande couvre-joint (11) est d'au moins 0,6 kg, de préférence d'au moins 0,8 kg, de façon plus préférentielle de 1,0 kg pour une largeur de 50 mm sur enduit pour une application d'env. 1000 g/m² ou env. 2 mm d'épaisseur après séchage complet de l'enduit, pour un détachement à 90°.

8. Bande couvre-joint selon l'une des revendications 1 à 7,
**caractérisée en ce que**
la résistance à la traction de la bande couvre-joint, rapportée à la largeur de la bande couvre-joint, longitudinalement à la direction principale de fibre, à l'état sec, est de plus de 4,66 N/mm, de préférence de plus de 6,66 N/mm.

9. Bande couvre-joint selon l'une des revendications 1 à 8,
**caractérisée en ce que**
la résistance à la traction de la bande couvre-joint, rapportée à la largeur de la bande couvre-joint, longitudinalement à la direction principale de fibre, à l'état mouillé, est de plus de 1,66 N/mm, de préférence de plus de 3,33 N/mm.

10. Bande couvre-joint selon l'une des revendications 1 à 9,
**caractérisée en ce que**
la résistance à la traction de la bande couvre-joint, rapportée à la largeur de la bande couvre-joint, transversalement à la direction principale de fibre, à l'état sec, est de plus de 2,80 N/mm, de préférence de plus de 3,33 N/mm.

11. Bande couvre-joint selon l'une des revendications 1 à 10,
**caractérisée en ce que**
la résistance à la traction de la bande couvre-joint, rapportée à la largeur de la bande couvre-joint, transversalement à la direction principale de fibre, à l'état mouillé, est de plus de 1 N/mm, de préférence de plus de 1,33 N/mm.

12. Bande couvre-joint selon l'une des revendications 1 à 11,
**caractérisée en ce que**
la structure de fond (15) et la structure d'ancrage (16) sont formés du ou des mêmes matériaux et/ou composants.

13. Bande couvre-joint selon l'une des revendications 1 à 12,
**caractérisée en ce que**
la structure d'ancrage (16) est produite par grenelage, en particulier brossage, de la structure de fond (15).

14. Bande couvre-joint selon l'une des revendications 1 à 13,
**caractérisée en ce que**
la structure d'ancrage (16) est produite par application de fibres (17) comportant des extrémités de fibre (14) libres sur la structure de fond, sachant que la structure de fond (15) et la structure d'ancrage (16) peuvent dans ce cas être formées du ou des mêmes matériaux et/ou composants ou de matériaux et/ou composants différents.

15. Bande couvre-joint selon l'une des revendications 1 à 14,
**caractérisée en ce que**
la bande couvre-joint (11), mais tout au moins la structure de fond (15), sont composées d'un système de fibres constitué de fibres d'un matériau homogène ou comme mélange de divers matériaux, par exemple également d'un mélange de fibres constitué de fibres organiques et inorganiques.

16. Bande couvre-joint selon l'une des revendications 1 à 15,
**caractérisée en ce que**
la structure de fond se présente comme bande continue fermée (par ex. papier, carton, voile ou tissu) ou comme bande pourvue d'évidements, par exemple comme voile ouvert, tissu ouvert, treillis, filet, bande perforée ou bande étampée.

17. Bande couvre-joint selon l'une des revendications 1 à 16,
**caractérisée en ce que**
la structure de fond (15) est pourvue d'une empreinte, en particulier cannelure, et/ou d'un revêtement intégral ou partiel et/ou d'une impression entière ou partielle.

18. Bande couvre-joint comportant deux plaques de construction (18, 19) jointives qui sont constituées en particulier comme plaques de plâtre, plaques de carton-plâtre, plaques de plâtre avec couches de couverture en tissu de fibres de verre, plaques de fibres de plâtre, plaques à paroi mince liées par du ciment ou plaques de silicate de calcium, ou deux pièces préfabriquées en béton jointives, sachant qu'un joint (12) qui est rempli d'enduit (13) existe entre les plaques de construction (18, 19) ou les pièces préfabriquées en béton, l'enduit étant renforcé par au moins une bande couvre-joint (11) selon l'une des revendications 1 à 17.

19. Procédé de fabrication d'une bande couvre-joint pour le renforcement d'enduits, dans lequel une structure de fond (15) qui se présente en particulier comme bande fermée continue en papier, carton, voile ou tissu ou sous la forme d'une bande pourvue d'évidements comme voile ouvert, tissu ouvert, treillis ou filet, est grenelée d'un côté, de préférence des deux côtés, pour produire une structure d'ancrage (16) comportant une pluralité d'extrémités de fibre (14) libres,
**caractérisé en ce que**
pour obtenir une position plane de la bande couvre-joint dans l'enduit, les résistances à la traction de la bande couvre-joint aussi bien longitudinalement que transversalement à la direction principale de fibre à l'état mouillé sont d'au moins 30 %, de préférence d'au moins 35 % des résistances à la traction correspondantes à l'état sec.

20. Procédé selon la revendication 19,
**caractérisé en ce que**
le grenelage de la structure de fond (15) est effectué par brossage.

21. Procédé selon la revendication 20 ou 21,
**caractérisé en ce que**
la bande couvre-joint ainsi fabriquée est cannelée et/ou partiellement imprimée en direction du lé.
